# EUROPÄISCHE PATENTSCHRIFT

(11) **EP 0 250 748 B1**
(45) Veröffentlichungstag und Bekanntmachung des Hinweises auf die Patenterteilung: **19.07.1989**
(21) Anmeldenummer: 87105740.2
(22) Anmeldetag: 16.04.1987
(51) Int. Cl.: A62D 3/00, C10M 175/00

(54) **Verfahren zur Enthalogenierung von Kohlenwasserstoffölen**
Process for the dehalogenation of hydrocarbon oils
Procédé de déshalogénation des huiles hydrocarbures

(30) Priorität: 25.06.1986 DE 3621175
(43) Veröffentlichungstag der Anmeldung: 07.01.1988
(73) Patentinhaber: HÜLS AKTIENGESELLSCHAFT, 45764 Marl (DE)
(72) Erfinder: Streck, Roland, Dr., D-4370 Marl (DE); Maier, Hans-Dieter, D-4370 Marl (DE)

(56) Entgegenhaltungen:
- EP-A- 0 021 294
- EP-A- 0 118 858
- WO-A-85/01955
- US-A- 4 574 013
- CHEMICAL ABSTRACTS, Band 89, Nr. 5, 31. Juli 1978, Seite 534, Zusammenfassung Nr. 42294s, Columbus, Ohio, US; S.G. FEDOROV et al.: "Organoxycyclotriphosphazenes with mixed substituents", & ZH. OBSHCH. KHIM. 1978, 48(3), 533-5

## Beschreibung

Die Erfindung betrifft ein Verfahren zur Enthalogenierung von Kohlenwasserstoffölen. Dabei kann es sich beispielsweise um gebrauchte Schmieröle handeln, die durch diese Behandlung wieder ressourcenschonend und umweltfreundlich zur Herstellung von Zweitraffinaten verwendet werden können, oder auch um aromatische Wärmeträgeröle, denen auf diese Weise die von Organochlorverbindungen ausgehende Korrosivität genommen wird.

Schmieröle reichern sich während ihres Einsatzes mit Metallabrieb, Abbau- und Oxidationsprodukten ihrer Bestandteile sowie Kraftstoffkomponenten an. Dennoch gelten gebrauchte Schmieröle nicht als Abfallprodukte, da sie durch verschiedene Operationen, zu denen Filtration, Destillation, Raffination mit konzentrierter Schwefelsäure bzw. Oleum und Behandlung mit Bleicherde gehören, so weit aufbereitet werden können, daß nach erneuter Additivierung vollwertige Schmierstoffe entstehen. Die erwähnten Maßnahmen liefern zwar ein schmiertechnisch einwandfreies Grundöl zurück, sind aber nicht imstande, einige Verunreinigungen zu entfernen, die vom umwelttoxikologischen Aspekt her als sehr bedenklich gelten. Zu diesen Verunreinigungen gehören einige polychlorierte Aromaten, die teilweise durch Fahrlässigkeiten, teilweise aber auch vorsätzlich oder durch technische Pannen mit den gebrauchten Schmierölen vermengt wurden. Besonders hervorzuheben sind die wegen ihrer Unbrennbarkeit als Hydrauliköle im Bergbau, aber auch als Isolieröle bzw. Dielektrika für Transformatoren bzw. Kondensatoren weit verbreiteten polychlorierten Biphenyle (PCB). Sie stellten nicht nur wegen ihrer Anreicherung in Nahrungsketten analog dem DDT, sondern auch wegen der Möglichkeit, daß bei Verbrennungstemperaturen unterhalb von 1 000 _{°}C daraus weit gefährlichere Stoffe - nämlich polychlorierte Dibenzodioxine bzw. Dibenzofurane - entstehen können, ein seit Jahren mit Besorgnis betrachtetes Problem dar. Die Befürchtung, daß derartige Bedingungen gelegentlich auch in Verbrennungsmotoren herrschen könn ten, führt zu der Folgerung, daß PCB-kontaminierte Altöle nur noch einer Hochtemperaturverbrennung statt einer Sekundärnutzung zugeführt werden können, falls es nicht gelingt, sie mit vertretbarem Aufwand zu entchlorieren. Es ist daher aus Gründen des Umweltschutzes und der Rohstoffersparnis eine dringende Aufgabe, Verfahren zu entwickeln, durch die auf wirtschaftliche Weise Altöle für eine Wiederverwendung einsetzbar gemacht werden.

Ein naheliegender Weg, halogenhaltige Verbindungen zu entfernen, besteht im Erhitzen des Öls mit dispergierten Alkalimetallen. Dieser Weg wird beispielsweise in GB-PSS 2 063 908 und 2 081 298 und US-PS 4 465 590 beschritten. Er bringt zwar zufriedenstellende Ergebnisse, erfordert aber wegen der nur an der Grenzfläche Metall/Öl stattfindenden Reaktion große Metallüberschüsse, deren spätere Beseitigung auch Sicherheitsprobleme bringt.

Eine andere Methode, beschrieben in US-PSS 4 284 516, 4 326 090 und 4 447 667, verwendet Naphthalin-Natrium als Dechlorierungsmittel in homogener Lösung, die aber nur durch Verwendung eines zusätzlichen Lösemittels erzielt werden kann. Als zusätzliches Lösemittel wird dabei vor allem Tetrahydrofuran verwendet. Zwar findet eine rasche Reaktion auch bei niedrigen Temperaturen statt, aber der hohe Lösemittelaufwand macht das Verfahren ungeeignet für eine wirtschaftliche Ausführung im großtechnischen Maßstab. Auch hier wird ein hoher Überschuß an Dechlorierungsmitteln benötigt. Außerdem ist der Hilfsstoff Naphthalin als aromatischer Kohlenwasserstoff selbst ein Umweltrisiko.

Verfahren zur hydrierenden Dechlorierung sind ebenfalls bekannt. Sie erfordern hohe Investitionen wegen der dafür notwendigen Druckapparaturen. Deshalb lohnen sie sich erst bei größeren Kapazitäten.

Es wurden auch bereits Verfahren zur Dechlorierung von Organochlorverbindungen mit chemischen Reduktionsmitteln beschrieben. So kann man nach W. H. Dennis, Jr. et al., Bull. Environ, Contam. Toxicol. 22 (6), 750-753 (1979) mit Nickelchlorid und Natriumboranat in Isopropanol, nach US-PS 4 400 566 mit Nickelchlorid, einem Triarylphosphin und Zinkstaub in Dimethylformamid oder nach JP-PS 74-61143 mit Hydrazinhydrat in Gegenwart eines Palladiumkatalysators auf Aktivkohle dechlorieren. Allein die Natur der benutzten Hilfsreagenzien ist prohibitiv für eine Anwendung dieser Verfahren im großen Maßstab, da neue Entsorgungsprobleme für die anfallenden Rückstände aufgeworfen werden. Abgesehen davon sind die Hilfsreagenzien keineswegs wohlfeil.

Auch bei den Verfahren, bei denen ein Gemisch von Alkalihydroxid und Polyethylenglykol in Abwesenheit (US-PS 4 351 718) oder in Gegenwart von Oxidationsmitteln (DE-OS 30 33 170, US-PSS 4 400 552 und 4 337 368 und EP-PS 0118 858) mit dem kontaminierten Öl umgesetzt werden, werden große Mengen an Reagenzien verbraucht.

In EP-PS 0 021 294 wird die Dechlorierung von toxischen organischen aromatischen Chlorverbindungen beschrieben, wobei vorwiegend Produktionsrückstände aus der Herstellung von 2.4.5-Trichlorphenol behandelt werden.

Dabei werden die Produkte zusammen mit Alkalialkoholaten von einwertigen Alkoholen mit 1 bis 5 C-Atomen oder von Polyoxyalkylenglykolen mit 4 bis 20 C-Atomen oder von Polyolen mit 2 bis 5 C-Atomen und 2 bis 3 Hydroxylgruppen oder von Monoalkylethern aus diesen letztgenannten Polyolen und Alkoholen mit 1 bis 4 C-Atomen in Gegenwart von 0,5 bis 1 Äquivalent des freien Alkohols, bezogen auf organisch gebundenes Halogen, erhitzt. Ersatzweise können auch Gemische dieser Alkohole mit Alkalihydroxiden bzw. -carbonaten eingesetzt werden. Im allgemeinen wird hier mit Natriumglykolat/Ethylenglykol dechloriert. Verwendet man statt dessen Natriummethylat/Methanol, so müssen hohe Drucke in Kauf genommen werden.

Das Verfahren dient der totalen Zerstörung derartiger Produktionsrückstände und ist von den offenbarten Reaktionsbedingungen her nicht zur Raffination von großen Mengen nur geringfügig kontaminierter, zur weiteren Nutzung bestimmter Öle geeignet. Es weist außerdem heterogene Reaktionen auf und läßt sich daher schlecht in kontinuierliche Produktionsprozesse integrieren.

Aufgabe der vorliegenden Erfindung ist es, ein Verfahren zur Enthalogenierung von mit organischen Halogenverbindungen verunreinigten Kohlenwasserstoffölen bereitzustellen, das
- schnell und vollständig verläuft,
- geringe Mengen an preisgünstigen Hilfsreagenzien erfordert und
- keine Sicherheits- und Umweltprobleme bei der Entsorgung der Rückstände mit sich bringt.

Die Aufgabe wird dadurch gelöst, daß man die mit organischen Halogenverbindungen kontaminierten Kohlenwasserstofföle bei 120 bis 400 °C mit Alkali- oder Erdalkalialkoholaten mit 6 bis 25 C-Atomen in homogener Phase ohne Verwendung zusätzlicher Lösemittel behandelt. Dabei entstehen Alkali- oder Erdalkalihalogenide, die ausfallen und durch Filtration, Auswaschen oder als Bestandteil eines Destillationsrückstandes entfernt werden können. Reagenzüberschüsse können durch geringe Zusätze von Säuren oder sauren Salzen in unlösliche anorganische Salze überführt oder auch an Bleicherde gebunden abfiltriert werden. Sie stellen keine neue Gefahr für die Umwelt dar.

Für das erfindungsgemäße Verfahren können Kohlenwasserstofföle wie Wärmeträgeröle, Isolieröle, Hydrauliköle, Schweröle, Schmieröle, Neutralöle, Altölfraktionen, Paraffinöle oder organische Kohlenwasserstoffzwischenprodukte eingesetzt werden.

Wichtig bei diesem Verfahren ist, daß das verwendete Alkoholat unter den Reaktionsbedingungen in den Kohlenwasserstoffölen löslich ist. Die Bedingungen der Löslichkeit wird von allen Alkoholaten mit gradkettigen, verzweigten und cyclischen Alkylresten mit mindestens 6 C-Atomen erfüllt. Eine obere Grenze von 25 C-Atomen wird weniger von der Wirksamkeit als von der Verfügbarkeit der zugehörigen Alkohole bestimmt. Allerdings ist bei großen Alkylresten der Anteil der wirksamen Alkoholatgruppe gering. Technisch interessant sind Alkoholate mit Alkylresten mit 8 bis 20 C-Atomen, wobei ein besonders günstiger Kompromiß bei Alkylgruppen mit 8 bis 14 C-Atomen liegt, wo gute Löslichkeit und Verfügbarkeit mit noch günstigem Wirkgruppenanteil kombiniert sind.

Zu den für die Herstellung der erfindungsgemäßen Enthalogenierungsmittel geeigneten Alkoholen gehören beipielsweise Hexanol-1, -2 und -3, Heptanol-1, -2, -3 und -4, Octanol-1, -3 und -4, Nonanol-1, -2, - 3, -4 und -5, Decanol-1, -2, -3, -4 und -5, Undecanol-1, -2, -3, -4, -5 und -6, Dodecanol-1, -2, -3, -4, -5 und -6, Tridecanol-1, -2, -3, -4, -5, -6 und -7, Tetradecanol-1, -2, -3, -4, -5, -6 und -7 (Myristylalkohol), Pentadecanol-1, -2, -3, -4, -5, -6, -7 und -8, Heptadecanol-1, -2, -3, -4, -5, -6, -7, -8 und -9, Octadecanol-1 (Stearylalkohol), -2, -3, -4, -5, -6, -7, -8 und -9, Nonadecanol-1, -2, -3, -4, -5, -6, -7, -8, -9 und -10 und Eicosanol-1, -2, -3, -4, -5, -6, -7, -8, -9 und -10, ihre höheren Homologen sowie ihre verzweigten Isomeren, weiterhin Cyclohexanol, Cycloheptanol, Cyclooctanol, Cyclononanol, Cyclodecanol, Cycloundecanol, Cyclododecanol, Cyclotridecanol, Cyclotetradecanol, Cyclopentadecanol, Cyclohexadecanol, Cycloheptadecanol, Cyclooctadecanol, Cyclononadecanol und Cycloeicosanol und ihre alkylierten sowie arylierten Derivate, hydrierte Naphthole, Benzylalkohol, Alpha- und Beta-Phenylethanol, Undecen-(1 )-0l-11, Oleylalkohol, Zimtalkohol, Benzhydrol, 2-Hydroxymethyl-bicyclo[2.2.1 ]-heptan und andere.

Zahlreiche Vertreter dieser geeigneten Alkohole sind auf petrochemischer oder nativer Basis durch Reaktionen wie Hydrierung von Estern, Hydroformylierung oder Hydratisierung von Olefinen, Guerbet-Reaktion niederer Alkohole, Oxydation und nachfolgende Hydrolyse von höheren Aluminiumalkylen und durch andere Reaktionen im großtechnischen Maßstab zugänglich. Besonders bevorzugt sind die üblicherweise bei der Herstellung von Weichmachern für PVC benutzten verzweigten Alkohole mit 8 bis 14 C-Atomen, wie 2-Ethylhexanol-1, "Isononanol", "Isodecanol", "Isotridecanol" (Hydroformylierungsprodukte von Dimerbuten, Trimerpropen, Trimerbuten bzw. Tetramerpropen), da ihre Alkoholate besondere gute Löslichkeit in Kohlenwasserstoffölen aufweisen.

Als Enthalogenierungsmittel sind die von obigen Alkoholen mit Alkali- und/oder Erdalkalimetallen gebildeten Alkoholate anwendbar, unter den Alkalialkoholaten vorzugsweise die des Natriums und Kaliums, unter den Erdalkalialkoholaten die des Magnesiums und Calciums. Dabei werden besonders bevorzugt Alkalialkoholate eingesetzt.

Die Alkoholate können auf alle dafür bekannten Weisen hergestellt werden, d. h. durch Umsatz von Metall oder Metallhydrid mit Alkohol unter Wasserstoffbildung, durch Umsatz von niederem Alkoholat mit höherem Alkohol unter Abdestillieren des niederen Alkohols sowie aus Metallhydroxid und Alkohol unter azeotroper Entfernung des im Gleichgewicht befindlichen Wassers. Die Darstellung kann auch in situ in Gegenwart des zu enthalogenierenden Substrats erfolgen. Es ist nicht erforderlich, das Alkoholat in Gegenwart von überschüssigem Alkohol einzusetzen, jedoch stört ein kleiner Überschuß nicht.

Die stöchiometrisch erforderliche Menge errechnet sich aus dem Chlorgehalt unter Berücksichtigung von Feuchtigkeitsgehalt und enthaltenen Säure- und Estergruppen, die ebenfalls mit Alkoholat reagieren. Die aufgewendete Reagenzmenge beträgt das 0,5- bis 5fache der stöchiometrisch erforderlichen Menge. Obwohl auch höhere Überschüsse nicht schaden, werden sie aus verfahrenstechnischen Gründen und aus Kostengründen vermieden. Vorzugsweise werden Reagenzmengen eingesetzt, die das 1,5- bis 5fache der stöchiometrischen Menge entsprechen. Geringe Überschüsse genügen gewöhnlich, wenn man im oberen Teil des Temperaturbereichs arbeitet.

Für die Enthalogenierung sind Temperaturen von 120 bis 400 _{°}C geeignet. Dabei kann die Reaktionszeit an der unteren Grenze bis zu 10 Stunden und an der oberen Grenze wenige Sekunden betragen. Bevorzugt werden Temperaturen von 180 bis 380 _{°}C, besonders vorteilhaft ist ein Temperaturbereich von 220 bis 350 _{°}C.

Temperaturen der genannten Bereiche kommen im Verlaufe einer üblichen Altölaufarbeitung ohnehin in Destillationsstufen vor, so daß sich zusätzliche Reaktoren bei geschickter Einfügung in den Prozeß erübrigen. Andererseits können auch einzelne kleinere Chargen in einem üblichen Reaktionskessel absatzweise enthalogeniert werden.

Das Verfahren ist also sowohl für kleine diskontinuierliche Chargen anwendbar als auch in vollkontinuierliche Prozesse integrierbar.

Da kohlenwasserstofflösliche Alkoholate eingesetzt werden, kann die Enthalogenierung ohne Lösemittel in einer homogenen Phase durchgeführt werden. Dadurch werden ein minimaler Chemikalienverbrauch und kurze Reaktionszeiten ermöglicht. Darüber hinaus stellen die anfallenden Rückstände bei der Entsorgung keine Sicherheits- und Umweltprobleme dar.

Die Erfindung wird durch folgende Beispiele erläutert:

### Beispiel 1

Entchlorierungsreagens: 18 g Natrium und 130 g 2-Ethylhexanol-1 werden unter Stickstoff 6 Stunden bei 150 _{°}C und eine Stunde bei 200 _{°}C gerührt, wobei eine klare Flüssigkeit entsteht:
148 g 80 %iges Na-Ethylhexylat

Kohlenwasserstofföl: Man verwendet ein wiederaufgearbeitetes Altöl, das nicht readditiviert ist.

Die theoretisch benötigte, stöchiometrische Menge beträgt danach:
3,1 g Na-Ethylhexylat / kg Öl

Entchlorierung: 500 g wiederaufgearbeitetes Altöl werden mit 7,9 g 80 %igem Na-Ethylhexylat versetzt und dann 30 Minuten bei 350 °C gerührt. Es wird eine Probe gezogen, in der nach Filtration von ausgefallenem NaCI organisch gebundenes Chlor durch Wickbold-Verbrennung bestimmt wird. Die Analysenergebnisse stehen in Tabelle 2.

Das Altöl wird auf Raumtemperatur gekühlt. Überschüssiges Na-Ethylhexylat wird durch konz. Schwefelsäure zerstört. Nach Filtration der anorganischen Salze wird das Altöl unter Vakuum destilliert.

### Beispiele 2 bis 10

Es wird wie in Beispiel 1 verfahren. Die verwendeten Kohlenwasserstofföle sind in Tabelle 1 zusammengestellt.

Die Ergebnisse der Entchlorierungsversuche gehen aus Tabelle 2 hervor.

### Beispiel 11 (Entchlorierung eines rohen Dibenzyltoluols)

500 g eines als Wärmeträgeröl einzusetzenden Dibenzyltoluol-Isomerengemisches enthalten 1 200 ppm Chlor.

Die theoretisch benötigte, stöchiometrische Menge Alkoholat beträgt:
5,1 g Na-Ethylhexylat / kg Öl

Durch zweimalige Destillation bei Normaldruck und 360 _{°}C über der 5fachen stöchiometrischen Menge Na-Ethylhexylat wird der Chlorgehalt auf 4 ppm verringert. Als Destillat werden 93 Gew.-% des eingesetzten Rohproduktes erhalten.

## Patentansprüche

1. Verfahren zur Enthalogenierung von Kohlenwasserstoffölen, dadurch gekennzeichnet, daß man die Kohlenwasserstofföle in homogener Phase ohne Verwendung zusätzlicher Lösemittel mit Alkali- oder Erdalkalialkoholaten, deren Alkylgruppen 6 bis 25 C-Atome aufweisen, bei 120 bis 400°C behandelt und gebildete Alkali- oder Erdalkalihalogenide nach der Reaktion abtrennt.

2. Verfahren nach Anspruch 1,
dadurch gekennzeichnet,
daß man Alkoholate mit Alkylgruppen mit 8 bis 20 C-Atomen verwendet.

3. Verfahren nach den Ansprüchen 1 und 2,
dadurch gekennzeichnet,
daß Alkoholate des Natriums und Kaliums eingesetzt werden.

4. Verfahren nach den Ansprüchen 1 bis 3,
dadurch gekennzeichnet,
daß man Natrium- und Kaliumalkoholate mit 8 bis 14 C-Atomen verwendet.

5. Verfahren nach den Ansprüchen 1 bis 4,
dadurch gekennzeichnet,
daß die Enthalogenierung bei 180 bis 380 _{°}C durchgeführt wird.

6. Verfahren nach Anspruch 5,
dadurch gekennzeichnet,
daß die Enthalogenierungstemperatur 220 bis 350 _{°}C beträgt.

7. Verfahren nach den Ansprüchen 1 bis 6,
dadurch gekennzeichnet,
daß man das 0,5- bis 5fache der theoretisch benötigten Menge an Alkoholat einsetzt.

8. Verfahren nach Anspruch 7,
dadurch gekennzeichnet,
daß man das 1,5- bis 5fache der theoretisch benötigten Menge an Alkoholat einsetzt.

9. Verfahren nach den Ansprüchen 1 bis 8,
dadurch gekennzeichnet,
daß mit dem Natriumalkoholat von 2-Ethylhexanol-1 enthalogeniert wird.

## Revendications

1. Procédé pour déshalogéner des huiles d'hydrocarbures, caractérisé par le fait que l'on traite les huiles d'hydrocarbures en phase homogène à une température de 120 à 400_{°}C, sans utiliser de solvants complémentaires, par des alcoolates de métaux alcalins ou alcalino-terreux dont les groupes alkyle présentent de 6 à 25 atomes de carbone, et que l'on sépare, après la réaction, les halogénures de métal alcalin ou de métal alcalino-terreux qui se sont formés.

2. Procédé selon la revendication 1, caractérisé par le fait que l'on utilise des alcoolates comportant des groupes alkyle présentant de 8 à 20 atomes de carbone.

3. Procédé selon les revendications 1 et 2, caractérisé par le fait que l'on utilise des alcoolates du sodium et du potassium.

4. Procédé selon les revendications 1 à 3, caractérisé par le fait que l'on utilise des alcoolates du sodium et du potassium comportant de 8 à 14 atomes de carbone.

5. Procédé selon les revendications 1 à 4, caractérisé par le fait que l'on effectue la déshalogénation à une température de 180 à 380_{°}C.

6. Procédé selon la revendication 5, caractérisé par le fait que la température de déshalogénation est de 220 à 350_{°}C.

7. Procédé selon les revendications 1 à 6, caractérisé par le fait que l'on utilise de 0,5 à 5 fois la quantité d'alcoolate qui est théoriquement nécessaire.

8. Procédé selon la revendication 7, caractérisé par le fait que l'on utilise de 1,5 à 5 fois la quantité d'alcoolate qui est théoriquement nécessaire.

9. Procédé selon les revendications 1 à 8, caractérisé par le fait que l'on déshalogène avec l'alcoolate sodique du 2-éthyl-hexanol-(1).

## Claims

1. A process for dehalogenating a hydrocarbon oil, characterized in that the hydrocarbon oil is treated at 120 to 400_{°}C in homogeneous phase without using an additional solvent with an alkali metal alkoxide or alkali earth metal alkoxide whose alkyl group has 6 to 25 C atoms, and the alkali metal halide or alkali earth metal halide formed is separated off after the reaction.

2. A process according to claim 1, characterized in that an alkoxide containing an alkyl group having 8 to 20 C atoms is used.

3. A process according to claim 1 or 2, characterized in that an alkoxide of sodium or potassium is employed.

4. A process according to any of claims 1 to 3, characterized in that a sodium alkoxide or potassium alkoxide having 8 to 14 C atoms is used.

5. A process according to any of claims 1 to 4, characterized in that the dehalogenation is carried out at from 180 to 380_{°}C.

6. A process according to claim 5, characterized in that the dehalogenation temperature is 220 to 350_{°}C.

7. A process according to any of claims 1 to 6, characterized in that 0.5 to 5 times the theoretically required amount of alkoxide is employed.

8. A process according to claim 7, characterized in that 1.5 to 5 times the theoretically required amount of alkoxide is employed.

9. A process according to any of claims 1 to 8, characterized in that the dehalogenation is carried out using the sodium alkoxide of 2-ethyl-1-hexanol.
